# EUROPÄISCHE PATENTSCHRIFT

(11) **EP 0 117 227 B1**
(45) Veröffentlichungstag und Bekanntmachung des Hinweises auf die Patenterteilung: **23.03.1988**
(21) Anmeldenummer: 84810036.8
(22) Anmeldetag: 20.01.1984
(51) Int. Cl.: G03C 5/52

(54) **Photographisches Material für das Silberfarbbleichverfahren**
Photographic material for the silver dye bleach process
Matériel photographique pour le procédé de blanchiment des couleurs à l'argent

(30) Priorität: 26.01.1983 CH 425/83
(43) Veröffentlichungstag der Anmeldung: 29.08.1984
(73) Patentinhaber: CIBA-GEIGY AG, 4002 Basel (CH)
(72) Erfinder: Fryberg, Mario, Dr., CH-1724 Praroman-le-Mouret (CH); Schaller, Heinrich, Dr., CH-1700 Fribourg (CH); Steiger, Rolf, Dr., CH-1724 Praroman (CH); Peter, Heinz, Dr., CH-4310 Rheinfelden (CH)

(56) Entgegenhaltungen:
- EP-A- 0 093 696
- GB-A- 1 159 690
- PATENTS ABSTRACTS OF JAPAN, Band 1, Nr. 92, 25. August 1977, Seite 2506 E 77; & JP - A - 52 27 637 (FUJI SHASHIN FILM K.K.) 02.03.1977

## Beschreibung

Die vorliegende Erfindung betrifft photographisches Material für das Silberfarbbleichverfahren, das in mindestens einer Schicht mindestens einen Bleichhemmer enthält.

Beim Silberfarbbleichverfahren wird bekanntlich im belichteten Material zunächst mit einem Schwarz-Weiss-Entwickler ein negatives Silberbild entwickelt. Das Material wird dann gebleicht, wobei das Silber des Silberbildes zu einem Silbersalz oxydiert (gebleicht) und gleichzeitig der Farbstoff entsprechend den ursprünglichen Silberbildbezirken (bildweise) reduziert (gebleicht) wird. Anschliessend wird das noch vorhandene Silbersalz durch Fixieren entfernt und das Material gewaschen. Zum Bleichen werden in der Regel ein oder mehrere Farbbleichkatalysatoren verwendet, z. B. Chinoxaline, Pyrazine oder Phenazine, die z. B. in DE-B-1547720 und DE-B-1547759 beschrieben sind.

Für das Silberfarbbleichverfahren besonders geeignete Aufzeichnungsmaterialien enthalten auf einem Schichtträger rot-, grün- und blauempfindliche Silberhalogenidemulsionsschichten, welche bleichbare Blaugrün-(Cyan)Farbstoffe, Purpur-(Magenta) Farbstoffe und Gelb-(Yellow)Farbstoffe enthalten.

Gegebenenfalls können diese Farbstoffe auch in separaten Schichten untergebracht werden, die den Silberhalogenidemulsionsschichten benachbart sind.

Bei der Bleichung des Silbers werden die Bleichkatalysatoren in den Silberbildbezirken reduziert. In reduzierter Form beschleunigen die Bleichkatalysatoren die Farbstoffbleichung in den belichteten Bezirken. Zur Herstellung eines scharfen und kontrastreichen Bildes ist es erwünscht, dass der Farbstoff nur in den Silberbildbezirken gebleicht wird. Es hat sich jedoch gezeigt, dass reduzierte Bleichkatalysatoren auch in benachbarte Schichten hineindiffundieren und dort eine Bleichung von Farbstoffen verursachen können. Dies führt zu einer unerwünschten Reduzierung der Farbstoffdichte in dieser Schicht und schliesslich zu einer Farbverfälschung im Farbbild.

Zur Lösung dieses Problems wird in US-A-3457074 bereits die Verwendung von p-Chinonen mit einer Ballastgruppe vorgeschlagen. Diese diffusionsfesten Oxydationsmittel können die reduzierten Bleichkatalysatoren teilweise oxidieren und damit als solche wirkungslos machen. Der Nachteil dieser Chinone liegt allerdings darin, dass ihre Wirksamkeit gering ist und sie in den üblichen Lösungsmitteln schwer löslich sind. Es muss deshalb eine grosse Menge Lösungsmittel verwendet werden, um eine optimale Verteilung der Chinone in der photographischen Schicht zu erreichen und auch um das Auskristallisieren dieser Verbindungen zu verhindern.

Anstelle von p-Chinonen werden gemäss US-A-3782948 Nitroverbindungen als Oxydationsmittel eingesetzt. Die mit diesen Verbindungen erzielten Resultate sind jedoch unbefriedigend. Ausserdem lassen sich die Nitroverbindungen nicht in allen Fällen in der gewünschten Verteilung in die photographischen Schichten einarbeiten.

Zweikernige Heterocyclen finden gemäss DE-A-2.949.167 Verwendung. Diese haben jedoch den nachteil, dass sie die Kinetik der Silberentwicklung in ungünstigem Sinne beeinflussen.

Aufgabe der vorliegenden Erfindung ist es nun, die unerwünschte Bleichung von Bildfarbstoffen durch diffundierende, reduzierte Bleichkatalysatoren zu verhindern und gleichzeitig die Nachteile der bisher vorgeschlagenen Lösungen möglichst weitgehend zu überwinden. Die Aufgabe wird erfindungsgemäss dadurch gelöst, dass man die 1,4-Benzochinone gemäss EP-A-0 093 696. in Silberfarbbleichmaterialien einarbeitet. Diese Verbindungen sind in der Regel diffusionsfest und zeichnen sich durch eine gute bleichhemmende Wirkung aus.

Gegenstand der vorliegenden Erfindung ist daher ein photographisches Silberfarbbleichmaterial, das in mindestens einer Schicht mindestens eine Verbindung der Formel enthält, worin R ein Rest der Formel ist, worin
Q―CO₂R₄ oder ―CONR₄R₅ ist, worin
R₄ Alkyl mit 1 bis 20 Kohlenstoffatomen, welches unsubstituiert oder substituiert ist mit ―OR₆, worin R₆ Cycloalkyl mit 3 bis 12 Kohlenstoffatomen, Alkenyl mit 3 bis 20 Kohlenstoffatomen, Aryl mit 6 bis 10 Kohlenstoffatomen, welches unsubstituiert oder mit 1 oder 2 Alkylgruppen mit je 1 bis 4 Kohlenstoffatomen substituiert ist, oder Aralkyl mit 7 bis 13 Kohlenstoffatomen ist ; und welches gegebenenfalls 1 bis 5 Sauerstoffatome enthält, oder R₄ Alkenyl mit 3 bis 20 Kohlenstoffatomen, Cycloalkyl mit 3 bis 12 Kohlenstoffatomen, Aryl mit 6 bis 10 Kohlenstoffatomen, welches unsubstituiert oder substituiert ist mit Alkyl mit 1 bis 4 Kohlenstoffatomen, Aralkyl mit 7 bis 13 Kohlenstoffatomen, ein heterocyclischer Ring, der ein Sauerstoffatom oder Stickstoffatom enthält und der unsubstituiert oder substituiert ist mit 1 oder 2 Alkylgruppen mit je 1 bis 4 Kohlenstoffatomen, oder Methyl substituiert mit einen 5- oder 6-gliedrigen heterocyclischen Ring, der ein Sauerstoffatom enthält und der unsubstituiert oder substituiert ist mit 1 oder 2 Alkylgruppen mit je 1 bis 4 Kohlenstoffatomen, bedeutet,
R₅ Wasserstoff oder Alkyl mit 1 bis 20 Kohlenstoffatomen bedeutet, oder
R₄ und R₅ zusammen mit dem Stickstoffatom, an das sie gebunden sind, einen 5- oder 6-gliedrigen Ring bilden, der unsubstituiert oder substituiert ist mit 1 oder 2 Alkylgruppen mit je 1 bis 4 Kohlenstoffatomen,
oder Q -OX ist, worin X R₅ oder―COR₇ ist, worin R₅ die angegebene Bedeutung hat, und R₇ Alkyl mit 1 bis 20 Kohlenstoffatomen, Alkenyl mit 3 bis 20 Kohlenstoffatomen, Cycloalkyl mit 3 bis 12 Kohlenstoffatomen, Aralkyl mit 7 bis 13 Kohlenstoffatomen oder Aryl mit 6 bis 10 Kohlenstoffatomen bedeutet, welches unsubstituiert oder substituiert ist mit 1 oder 2 Alkylgruppen mit je 1 bis 4 Kohlenstoffatomen, oder Q ―NR₈R₉ ist, worin
R₈ Wasserstoff oder Alkyl mit 1 bis 4 Kohlenstoffatomen und Rg Wasserstoff, Alkyl mit 1 bis 4 Kohlenstoffatomen, -COR₇, worin R₇ die angegebene Bedeutung hat, bedeutet, oder
R₈ und Rg zusammen mit dem Stickstoffatom, an das sie gebunden sind, einen 5- oder 6-gliedrigen Ring bilden, der unsubstituiert oder substituiert ist mit 1 oder 2 Alkylgruppen mit je 1 bis 4 Kohlenstoffatomen,
oder Q ―P(O)(OR₁₀)([O]ₓR₁₁) ist, worin
x 0 oder 1 ist, und wenn x 1 ist, R₁₀ und R₁₁ unabhängig voneinander Wasserstoff oder Alkyl mit 1 bis 20 Kohlenstoffatomen sind, oder
R₁₀ und R₁₁ eine Alkylengruppe mit 2 oder 3 Kohlenstoffatomen bilden, die unsubstituiert oder substituiert ist mit einer oder mehreren Alkylgruppen mit je 1 bis 20 Kohlenstoffatomen, oder wenn x 0 ist,
R₁₀ Wasserstoff oder Alkyl mit 1 bis 20 Kohlenstoffatomen und R₁₁ unverzweigtes Alkyl mit 1 bis 5 Kohlenstoffatomen bedeutet, oder Q ―SO₂R₁₂ ist, worin R,₂ Hydroxyl, Chlor oder ―NR₅R₇ ist, worin R₅ und R₇ die angegebenen Bedeutungen haben, wobei R₁ ein Rest der Formel (2) ist, wenn R₁₂ Hydroxyl ist, oder Q Cyano ist,
R₂ und R₃ unabhängig voneinander Alkyl mit 1 bis 5 Kohlenstoffatomen sind, und, wenn Q ―CO₂R₄ ist, entweder R₂ oder R₃ gegebenenfalls mit -C02R4 substituiert ist, oder R₂ und R₃ können zusammen mit dem Rest der Formel ―CₙH_{2n+1―k} einen Cycloalkylrest mit 5 bis 12 Kohlenstoffatomen bilden, der mit 1 oder 2 Gruppen der Formel ―CO₂R₄ substituiert ist, worin R₄ die angegebene Bedeutung hat,
R₁ Alkyl mit 1 bis 8 Kohlenstoffatomen oder ein Rest der Formel (2) ist,
p 1 oder 2, q 0 oder 1, wobei p + q 1 oder 2 sein muss, n 1 bis 20 und k 1 oder 2 ist, oder ein Salz der Verbindung der Formel (1) enthält.

Weitere Gegenstände der vorliegenden Erfindung sind die Verfahren zur Herstellung des erfindungsgemässen Materials, die Verwendung der 1,4-Benzochinone in photographischem Silberfarbbleichmaterial und das mit diesem Material hergestellte photographische Bild.
Im Formel (1) bedeuten R Alkyl, vorzugsweise der Formel

Darin bedeutet Q eine Gruppe der Formel ―CO₂R₄ oder -CONR₄R₅. R₄ ist Wasserstoff oder Alkyl, vorzugsweise mit 1 bis 20, insbesondere 1 bis 10 Kohlenstoffatomen. Geeignete Alkylreste sind z. B. Methyl, Aethyl, Propyl, Butyl, Pentyl, Hexyl, Octyl, Decyl, Dodecyl, Hexadecyl, Octadecyl und Eicosyl. Die Alkylreste R₄ können auch in Form ihrer verzweigten Isomere vorliegen. Die Alkylreste können ferner 1 bis 5 Sauerstoffatome in der Kohlenstoffkette enthalten, wie z. B. ―CH₂CH₂OCH₃, ―CH₂CH₂OC₂H₅, ―(C₂H₄O)₂CH₃ oder ―(C₂H₄O)₅CH₃. Gegebenenfalls sind die Alkylreste R₄ substituiert. Als Substituent kommt z. B. die Gruppe der Formel -OR₆ in Frage. Darin bedeutet R₆ Cycloalkyl, vorzugsweise mit 3 bis 12 Kohlenstoffatomen, z. B. Cyclopentyl, Methylcyclopentyl, Cycohexyl, Methylcyclohexyl und Cyclooctyl. Rₛ ist ferner Alkenyl, vorzugsweise mit 3 bis 20 Kohlenstoffatomen. Geeignete Alkenylreste lassen sich von den für R₄ genannten Alkylresten ableiten. Desweiteren bedeutet R₆ Aryl mit vorzugsweise 6 bis 10 Kohlenstoffatomen wie z. B. Phenyl oder Naphthyl. Diese Arylreste können mit vorzugsweise 1 oder 2 weiteren Alkylgruppen substituiert sein, wobei vor allem Alkylgruppen mit 1 bis 4 Kohlenstoffatomen wie z. B. Methyl, Aethyl, Propyl oder Butyl in Frage kommen. R₆ ist ferner Aralkyl. Geeignete Aralkylreste enthalten 7 bis 13 Kohlenstoffatome wie z. B. Benzyl, Naphthylmethyl, Phenyläthyl oder Benzhydryl. R₄ bedeutet auch Alkenyl, wobei geeignete Alkenylgruppen 3 bis 20 Kohlenstoffatome enthalten. Diese lassen sich von den genannten Alkylresten ableiten. In der Bedeutung von Cycloalkyl enthält R₄ 3 bis 12 Kohlenstoffatome, wobei Cyclopropyl, Cyclopentyl, Cyclohexyl und Cyclooctyl besonders bevorzugt sind. Als Arylgruppen R₄ kommen vorzugsweise solche mit 6 bis 10 Kohlenstoffatomen in Frage, beispielsweise Phenyl und Naphthyl, wobei diese Gruppen mit Alkylreste wie z. B. Methyl, Aethyl, Propyl, Butyl und deren Isomere substituiert sein können. R₄ ist ferner eine Aralkylgruppe, die vorzugsweise 7 bis 13 Kohlenstoffatome enthält. Geeignete Aralkylgruppen sind solche, wie sie für R₆ aufgezählt sind. Eine weitere Bedeutung von R₄ ist ein 5- oder 6-gliedriger heterocyclischer Ring, der ein Sauerstoff- oder Stickstoffatom enthält, beispielsweise Tetrahydrofuranyl oder Tetrahydropyranyl sowie Piperidinyl oder Pyrrolidinyl, wobei die Ringe mit vorzugsweise 1 bis 4 Alkylgruppen mit (je) 1 bis 4 Kohlenstoffatomen substituiert sein können. R₄ ist auch eine Methylgruppe, die mit einem der genannten heterocyclischen Ringe substituiert ist. Beispielsweise kann R₄ also Furfuryl oder Tetrahydrofurfuryl bedeuten. Auch diese Reste können mit vorzugsweise 1 oder 2 Alkylgruppen mit (je) 1 bis 4 Kohlenstoffatomen weiter substituiert sein.

R₅ in der Formel ―CONR₄R₅ ist Wasserstoff oder Alkyl mit vorzugsweise 1 bis 20 Kohlenstoffatomen. Geeignete Alkylreste sind solche, wie sie für R₄ aufgezählt sind.

R₄ und R₅ bilden zusammen mit dem Stickstoffatom, an das sie gebunden sind, einen 5- oder 6- gliedrigen heterocyclischen Ring. Pyrrolidinyl, Piperidinyl oder Morpholinyl kommen beispielsweise in Frage. Die Ringe können mit vorzugsweise 1 oder 2 Alkylgruppen substituiert sein, wobei die Alkylgruppen in der Regel 1 bis 4 Kohlenstoffatome enthalten.

Des weiteren ist Q eine Gruppe der Formel -OX, worin X die Bedeutung von R₅ ― wie oben definiert, insbesondere aber Alkyl mit 3 oder 4 Kohlenstoffatomen oder Wasserstoff, - oder -COR₇ hat. R₇ ist Alkyl mit vorzugsweise 1 bis 20 Kohlenstoffatomen. Geeignete Alkylreste sind solche, wie sie für R₄ aufgezählt sind, insbesondere solche mit 1 bis 4 Kohlenstoffatomen, wobei Methyl besonders bevorzugt ist. Ferner ist R₇ Alkenyl, vorzugsweise mit 3 bis 20 Kohlenstoffatomen. Diese Alkenylreste lassen sich von den genannten Alkylresten ableiten. In der Bedeutung von Cycloalkyl mit vorzugsweise 3 bis 12 Kohlenstoffatomen ist R₇ vor allem Cyclopentyl, Cyclohexyl oder Cyclooctyl. Geeignete Aralkylgruppen R₇, die vorzugsweise 7 bis 13 Kohlenstoffatome enthalten, sind solche, wie sie für R₆ aufgezählt sind. R₇ ist ferner Aryl mit vorzugsweise 6 bis 10 Kohlenstoffatomen, beispielsweise Phenyl und Naphthyl. Die Arylgruppen sind gegebenenfalls mit 1 oder 2 Alkylgruppen, vorzugsweise mit (je) 1 bis 4 Kohlenstoffatomen substituiert.

Q ist ferner eine Gruppe der Formel ―NR₈R₉, worin Rₛ neben Wasserstoff Alkyl mit vorzugsweise 1 bis 4 Kohlenstoffatomen wie z. B. Methyl, Aethyl, Propyl oder Butyl oder Isomere davon, und Rg Wasserstoff oder Alkyl mit vorzugsweise 1 bis 4 Kohlenstoffatomen oder ein Rest der Formel ―COR₇, worin R₇ die angegebene Bedeutung hat, ist. R₈ und Rg können zusammen mit dem Stickstoffatom, an das sie gebunden sind, einen 5- oder 6-gliedrigen Ring bilden, der gegebenenfalls mit 1 oder 2 Alkylgruppen, die vorzugsweise (je) 1 bis 4 Kohlenstoffatome enthalten, substituiert ist. Bevorzugte Ringe sind z. B. Pyrrolidinyl, Piperidinyl oder Morpholinyl.

Q bedeutet auch einen Rest der Formel ―P(O)(OR₁₀)([O]ₓR₁₁), worin x 0 oder 1 ist. Wenn x 1 ist, bedeuten Rᵢₒ und R₁₁ unabhängig voneinander Wasserstoff oder Alkyl mit 1 bis 20 Kohlenstoffatomen, wobei die für R₄ genannten Alkylreste besonders geeignet sind. R₁₀ und R₁₁ können auch, wenn x 1 ist, eine Alkylenkette bilden, die vorzugsweise 2 oder 3 Kohlenstoffatome enthält, wobei diese wiederum mit einem der genannten Alkylreste mit 1 bis 20 Kohlenstoffatome substituiert sein kann. Wenn x 0 ist, bedeutet R₁₀ Wasserstoff oder Alkyl mit 1 bis 20 Kohlenstoffatomen. Geeignete Alkylreste Rᵢₒ sind solche, wie sie für R₄ genannt sind. R₁₁ ist, wenn x 0 bedeutet, Alkyl mit 1 bis 5 Kohlenstoffatomen, wobei die Alkylreste vorzugsweise unverzweigt sind.

Des weiteren ist Q eine Gruppe der Formel ―SO₂R₁₂, worin R₁₂ Hydroxyl, Halogen wie z. B. Chlor, oder ―NR₅R₇ ist, worin R₅ und R₇ die angegebenen Bedeutungen haben. Wenn R₁₂ Hydroxyl ist, ist R₁ ein Rest der Formel (2).

Q bedeutet ferner Cyano.

R₂ und R₃ in Formel (2) sind unabhängig voneinander Alkyl, vorzugsweise mit 1 bis 5 Kohlenstoffatomen, beispielsweise Methyl, Aethyl, Propyl, Butyl, Pentyl oder deren Isomere, wobei Methyl besonders bevorzugt ist. Falls Q ―CO₂R₄ bedeutet, ist entweder R₂ oder R₃ gegebenenfalls mit -C02R4 substituiert, wobei die beiden Substituenten R₄ unabhängig voneinander die genannten Bedeutungen haben. R₂ und R₃ können auch in der Weise an das CₙH_{2n+1―k}-Gerüst gebunden sein, dass ein Cycloalkylrest vorzugweise mit 5 bis 12 Kohlenstoffatomen gebildet wird, der mit 1 oder 2 C0₂R₄-Gruppen substituiert ist. Die beiden Substituenten R₄ haben unabhängig voneinander die ihnen zugeordneten Bedeutungen.

n ist vorzugsweise eine Zahl von 1 bis 20, insbesondere 3 bis 7, und p und k sind 1 oder 2, vorzugsweise jedoch 1.

q ist 0 oder vorzugsweise 1.

R, in Formel (1) ist Alkyl. Geeignete Alkylreste enthalten 1 bis 8 Kohlenstoffatome und sind z. B. Methyl, Aethyl, Propyl, Butyl, Pentyl, Hexyl, Heptyl, Octyl oder deren Isomere. R, ist ferner ein Rest der Formel (2), wobei in diesem Falle R, und R gleich oder verschieden voneinander sein können. Besonders geeignete Reste R, sind Alkylreste mit 1 bis 4 Kohlenstoffatomen, wobei verzweigte Isomere, wie z. B. t-Butyl, bevorzugt sind.

Die Verbindungen der Formel (1) können auch in Form von Salzen vorliegen.

Bevorzugte Verbindungen der Formel (1) zur Verwendung in photographischen Silberfarbbleichverfahren sind solche, worin R die 2- und R, die 5-Stellung besetzt.

In geeigneten Materialien bedeutet R in den Verbindungen der Formel (1) einen Rest der Formel worin A Alkyl mit 1 bis 10 Kohlenstoffatomen ist.

Vorzugsweise ist Q in dem Substituenten P der Verbindung der Formel (1) ―CO₂R₄, ―OCOR₇ oder Cyano, wobei R₄ und R₇ die angegebenen Bedeutungen haben.

In besonders bevorzugten Verbindungen der Formel (1) ist R ein Rest der Formel (2), worin Q ―CO₂R₄, worin R₄ Alkyl mit 1 bis 12 Kohlenstoffatomen, welches unsubstituiert oder substituiert ist mit Cycloalkyloxy mit 3 bis 12 Kohlenstoffatomen oder Aryloxy mit 6 bis 10 Kohlenstoffatomen ; Cycloalkyl mit 3 bis 12 Kohlenstoffatomen, Aryl mit 6 bis 10 Kohlenstoffatomen, Aralkyl mit 7 bis 13 Kohlenstoffatomen oder Methyl substituiert mit einem 5- oder 6-gliedrigen heterocyclischen Ring, der ein Sauerstoffatom enthält und unsubstituiert ist, bedeutet, oder Q ―OCOR₇ ist, worin R₇ Alkyl mit 1 bis 20 Kohlenstoffatomen. Cycloalkyl mit 3 bis 12 Kohlenstoffatomen, Aralkyl mit 7 bis 13 Kohlenstoffatomen oder unsubstituiertes Aryl mit 6 bis 10 Kohlenstoffatomen bedeutet,
R₁ ein Rest der Formel (2) ist, worin Q die angegebene Bedeutung hat,
R₂ und R₃ unabhängig voneinander Alkyl mit 1 bis 5 Kohlenstoffatomen sind, und
p, q, k und n die angegebenen Bedeutungen haben.
Eine weitere Gruppe besonders geeigneter Verbindungen der Formel (1) stellen die Verbindungen der Formel dar, worin R ein Rest der Formel (2) ist, worin Q ―CO₂R₄, worin R₄ Alkyl mit 1 bis 8 Kohlenstoffatomen oder Cycloalkyl mit 5 bis 8 Kohlenstoffatomen ist, oder ―OCOR₇, worin R₇ Alkyl mit 1 bis 4 Kohlenstoffatomen ist, R₁ ein Rest der Formel (2) ist, worin Q die angegebene Bedeutung hat, R₂ und R₃ jeweils Methyl sind, p, q und k jeweils 1 sind und n 1 bis 10 ist, sowie jene Verbindungen der Formel (4) dar, worin R₄ Alkyl mit 1 bis 10 Kohlenstoffatomen. Cyclohexyl oder ein Rest der Formel ist, oder ―OCOR₇, worin R₇ Methyl oder Phenyl ist, oder Alkoxy mit 1 bis 10 Kohlenstoffatomen oder Hydroxyl ist, R₁ t-Butyl oder ein Rest der Formel (2) ist, worin Q die angegebene Bedeutung hat, R₂ und R₃ Methyl sind, p, q und k 1 sind und n 3 bis 7 ist.

Bevorzugte Alkoxygruppen Q sind solche mit 1 bis 4 Kohlenstoffatomen.

Die in photographisches Silberfarbbleichmaterial eingearbeiteten Chinone der Formel (1) stellen gute Bleichhemmer dar, die in der Lage sind, reduzierte, d. h. aktive Bleichkatalysatoren, zu oxidieren.

Die Chinone werden in bekannter Weise in Form von Dispersionen oder Emulsionen in das photographische Material eingearbeitet. In den meisten Fällen können sie ohne hochsiedende Lösungsmittel, wie Di-n-butylphthalat oder Tri-o-kresylphosphat dispergiert werden. Beispielsweise werden 2,5 g Chinon bei etwa 40 °C in 10 ml Aethylacetat gelöst. Diese Lösung gibt man zu einer vorzugsweise ebenfalls 40 °C warmen Lösung aus 2 g Gelatine in etwa 25 ml Wasser und 1 ml Netzmittel, z. B. Natriumsalz der Diisobutylnaphthalinsulfonsäure in Form einer 8 %igen wässrigen Lösung und dispergiert etwa 4 Minuten mittels Ultraschall. Anschliessend wird das Aethylacetat verdampft. Die Menge an Chinon ist jedoch abhängig vom Typ der photographischen Schicht, in die die Verbindungen eingearbeitet werden sollen. Sie kann in weiten Grenzen variieren. Im allgemeinen werden 0,01 bis 5 g pro m² Chinon in die entsprechende Schicht eingebracht. Die Wirksamkeit der erfindungsgemässen Chinone hängt ausserdem von der Teilchengrösse der Dispersion ab.

In einem Mehrschichtenmaterial können die Chinone je nach dem gewünschten Effekt allen Schichten oder nur einzelnen Schichten, z. B. Silberhalogenidemulsions-, Farbstoff-, Silberhalogenidemulsionsfarbstoff-, Zwischen- oder Hilfsschichten zugesetzt werden.

In Mehrfarbenmaterialien werden die Chinone vorzugsweise in die silberhalogenid- und farbstofffreien Gelatinezwischenschichten eingebracht, um eine Diffusion von reduziertem Bleichkatalysator von einer Farbschicht zur anderen zu verhindern. Dies gilt insbesondere für Materialien, die Silberhalogenidemulsionsschichten ohne Farbstoff enthalten. In diesem Fall genügen im allgemeinen 0,2 bis 0,5 g Chinon pro m² Schichtfläche, um eine Bleichkopplung zwischen zwei Farbschichten völlig zu verhindern. Die erfindungsgemäss verwendeten Chinone erlauben zudem die Schichtdicke dieser Gelatinezwischenschichten auf ein Minimum zu reduzieren.

In den Figuren 1 bis 3 werden die aus Farbkeilen von Mehrfarbenmaterialien (siehe Beispiel 3) ermittelten Farbdichten dargestellt. Die Figuren 1 und 2 veranschaulichen Ergebnisse, die mit photographischen Materialien ohne Bleichhemmer erhalten werden. Figur 3 betrifft die mit einem erfindungsgemässen Material (mit Bleichhemmer) erhaltenen Ergebnisse.

Figur 1 zeigt, dass die Bleichung des Magentafarbstoffs durch eine genügend dicke Gelatinezwischenschicht nahezu verhindert werden kann. Die Magentadichte nimmt kaum ab.

Figur 2 zeigt dagegen, dass zu dünne Gelatinezwischenschichten die Diffusion von reduziertem Bleichkatalysator in die Magentafarbstoff enthaltende Schicht nicht mehr unterdrücken können. Die Magentafarbdichte nimmt deshalb stark ab.

Figur 3 zeigt, wie dieselbe dünne Gelatinezwischenschicht dann ausreicht, um ein Ausbleichen des Magentafarbstoffs zu verhindern, wenn sie die erfindungsgemäss als Bleichhemmer verwendeten Chinone enthält. Die Magentadichte bleibt vollständig erhalten.

Eine wesentliche Rolle spielen die Chinone der Formel (1) bei der Herstellung von negativ arbeitendem Silberfarbbleichmaterial. Ein solches Material ist z. B. in US-A-2.673.800 beschrieben. Demgemäss liegen die Chinone in den Emulsionsschichten und Sperrschichten vor, und gegebenenfalls können weitere Gelatineschichten, die ebenfalls ein Chinon enthalten, vorgesehen werden, insbesondere zwischen den Silberhalogenidemulsionssichten und den Farbstoffschichten, die Entwicklungskeime für das Silberkomplexdiffusionsverfahren enthalten.

Auf diese Weise kann verhindert werden, dass durch das in den Emulsionsschichten gebildete negative Silberbild und das in den Sperrschichten an Entwicklungskeimen abgeschiedene Silber der Farbstoff in den benachbarten Schichten ausgebleicht wird, den man für die Erzeugung des negativen Farbbildes benötigt.

Auch in Filter- und Lichthofschutzschichten, die kolloidale Teilchen von Silber enthalten, sowie in Sperrschichten, die kolloidale Hydrosole oder Sulfide von Edel- oder Schwermetallen enthalten, können die Chinone der Formel (1) mit Vorteil verwendet werden.

Die Verarbeitung der belichteten Silberfarbbleichmaterialien erfolgt im allgemeinen in vier aufeinanderfolgenden Schritten :
1. Silberentwicklung
2. Farbbleichung
3. Silberbleichung
4. Fixierung.

Im ersten Schritt wird das bei der Belichtung entstehende latente Silberbild entwickelt. Im zweiten Schritt wird, entsprechend der vorliegenden bildmässigen Verteilung des Silbers, der dem Silber zugeordnete Bildfarbstoff ausgebleicht. Der dritte Schritt ist notwendig, um das nach der Farbbleichung noch vorhandene überschüssige Bildsilber zu reoxidieren. Im vierten Schritt wird das nunmehr gänzlich in Form von Halogeniden vorliegende Silber durch Herauslösen mit einem Komplexbildner, insbesondere einem Salz der Thioschwefelsäure, entfernt, um das fertige Bild gegenüber weiterer Belichtung unempfindlich zu machen, und das reine Farbbild von Trübung zu befreien.

Der zweite Verfahrensschritt, die Farbbleichung, erfolgt bei den üblichen bekannten Verfahren in stark saurem Medium, wobei zur Beschleunigung der Farbbleichung ein Katalysator zugesetzt wird. Die Bleichbäder enthalten zudem einen Silber-Komplexbildner oder Liganden. Beide Bestandteile, Katalysator und Ligand, sind notwendig, um die reduzierende Wirkung des metallischen, nicht-diffundierbaren Bildsilbers auf den ebenfalls nicht-diffundierbaren Farbstoff zu übertragen. Die durch Reduktion am Bildsilber entstehende reduzierte Form des Katalysators dient dabei als Zwischenträger, welcher, nach Zurücklegung einer gewissen Diffusionsstrecke, den Farbstoff irreversibel reduziert und damit bleicht, und dabei selbst zur ursprünglichen Form reoxidiert wird.

Eine Vereinfachung des Verarbeitungsprozesses, ergibt sich durch Zusammenlegen der Farbstoffbleichung und der Silberbleichung zu einem einzigen Verfahrensschritt. Die kombinierten Farb- und Silberbleichbäder (Zubereitungen) für die Verarbeitung des belichteten Silberfarbbleichmaterials enthalten in der Regel die Komponenten (a) bis (f) in den folgenden Mengen :
(a) starke Säure : 10 bis 200 g/l ;
(b) wasserlösliches Jodid : 2 bis 50 g/l, vorzugsweise 5 bis 25 g/l ;
(c) wasserlösliches Oxydationsmittel : 1 bis 30 g/l ;
(d) Oxydationsschutzmittel : 0,5 bis 10 g/I ;
(e) Bleichkatalysatoren : 0,05 bis 10 g/I, und gegebenenfalls
(f) Bleichbeschleuniger : 1 bis 5 g/I.

Als starke Säuren (Komponente (a)), können die kombinierten Farb- und Silberbleichbäder Alkyl, oder Arylsulfonsäuren und insbesondere p-Toluolsulfonsäure, Schwefelsäure, Sulfaminsäure oder Trichloressigsäure enthalten. Gegebenenfalls können auch Gemische dieser Säuren eingesetzt werden. Der pH-Wert des Bleichbades ist insbesondere nicht grösser als 2 und vorzugsweise nicht grösser als 1.

Die wasserlöslichen Jodide (Komponente (b)) sind in der Regel Alkalimetalliodide, insbesondere Natrium- und Kaliumiodid.

Als Oxydationsmittel (Komponente (c)) verwendet man zweckmässig wasserlösliche aromatische Mononitro- und Dinitroverbindungen, sowie Anthrachinonsulfonsäurederivate, wie z. B. o- oder m-Nitrobenzolsulfonsäure oder 2,4-Dinitrobenzolsulfonsäure. Die Verwendung solcher Oxydationsmittel dient zur Beeinflussung des Farbgleichgewichts und des Kontrasts der im Farbbleichverfahren hergestellten Bilder und ist aus DE 735 672. GB 539190 und GB 539 509 bekannt.

Die Verbindungen der Komponente (c) dienen neben ihrer Funktion als Silber-Bleichmittel zur Gradationsverflachung.

Als Oxydationsschutzmittel (Komponente (d)) werden mit Vorteil Reduktone oder wasserlösliche Mercaptoverbindungen verwendet. Geeignete Reduktone sind insbesondere aci-Reduktone mit einer 3-Carbonylendiol-(1,2)-Gruppierung, wie Reduktin, Triose-Redukton oder vorzugsweise Ascorbinsäure. Als Mercaptoverbindungen kommen z. B. Thioglycerin, insbesondere jedoch die Verbindungen der Formel in Betracht, worin q eine ganze Zahl im Wert von 2 bis 12, B eine Sulfonsäure- oder Carbonsäuregruppe und m eine der Zahlen 3 und 4 bedeuten.

Als Bleichkatalysatoren (c) kommen vor allem Azine, insbesondere Derivate des Chinoxalins in Frage. Diese sind z. B. in US-A-4.202.698 beschrieben.

Geeignete Bleichbeschleuniger (f) sind z. B. quaternäre Ammoniumsalze wie sie aus DE-A-2 139401 und DE-A-2 716 136 bekannt sind. Bevorzugt handelt es sich dabei um quaternäre, gegebenenfalls substituierte Piperidin-, Piperazin-, Pyrazin-, Chinolin-, Pyridin- oder Tetraalkylammoniumverbindungen, sowie wasserlösliche tertiäre Phosphine wie sie in DE-A-2.651.169 beschrieben sind.

Die Wiederholung einzelner Behandlungen (jeweils in einem weiteren Tank mit einem Bad gleicher Zusammensetzung wie das vorangehende) ist möglich, wodurch in manchen Fällen eine bessere Badausnützung erreicht werden kann.

Alle Bäder können weitere übliche Zusätze wie z. B. Härtungsmittel, Netzmittel, optische Aufheller oder UV-Schutzmittel enthalten.

Zur Silberentwicklung können Bäder üblicher Zusammensetzung angewendet werden z. B. solche. die als Entwicklersubstanz Hydrochinon und gegebenenfalls zusätzlich 1-Phenyl-3-pyrazolidinon enthalten. Gegebenenfalls enthält bereits das Silberentwicklungsbad einen Bleichkatalysator oder einen Silberkomplexbildner wie z. B. Natriumthiosulfat.

Das Fixierbad kann in bekannter und üblicher Weise zusammengesetzt sein. Als Fixiermittel dient z. B. Natriumthiosulfat oder mit Vorteil Ammoniumthiosulfat, gewünschtenfalls mit Zusätzen wie Natriumbisulfit und/oder Natriummetabisulfit.

### Beispiel 1

Auf einen opaken Cellulosetriacetatträger wird eine Schicht aufgetragen, die pro m² :
8,2 g Gelatine
0,27 g Farbstoff der Formel

(Siehe Formel Seite 8 f.)
0,69 g Silber (als Silberbromiddispersion),
0,43 g 2-Amino-4-hydroxy-6-(4-methyl-morpholinium)-1,3,5-triazintetrafluoroborat
0,43 g einer feinteiligen Dispersion der Verbindung der Formel als Bleichhemmer enthält.
Ein gleiches photographisches Element wird hergestellt, jedoch ohne Zusatz des Bleichhemmers.
Je zwei Streifen dieser Elemente werden hinter einem Stufenkeil während zwei Sekunden mit 200 Lux belichtet. Anschliessend wird je 1 Streifen der Elemente bei 30 °C folgendermassen behandelt :
Die beiden übrigen Streifen werden wie folgt verarbeitet:
Die Bäder haben die folgende Zusammensetzung : Bad 1 : Entwickler Bad 3 : Bleichbad Bad 5 : Fixierbad
Man erhält nach (A) für beide Elemente einen klaren, scharfen Cyankeil und nach (B) jeweils einen Silberkeil, der vom eingegossenen Farbstoff überlagert ist.
Die Cyandichten der nach (A) erhaltenen Keile werden mittels eines Remissionsdensitometers im roten Spektralbereich gemessen. Die maximale Cyandichte beträgt 2,5.
Die Silberdichten werden mit dem gleichen Instrument im blauen Spektralbereich bestimmt.
Im Element ohne Bleichhemmer wird an den Stellen mit einer Silberdichte von 0,5 der Cyanfarbstoff bis zu einer Dichte von etwa 0,4 ausgebleicht. Enthält das Element dagegen einen Bleichhemmer, wird mit derselben Silbermenge der Cyanfarbstoff nur bis auf eine Dichte von etwa 0,9 ausgebildet (die Farbbleichung wird durch die Verbindung der Formel (100) gehemmt).
Verwendet man anstelle der Verbindung der Formel (100) als Bleichhemmer Verbindungen der Formeln oder so ergeben sich nach Belichtung und Verarbeitung folgende Farbstoffdichten :

### Beispiel 2

Es werden vier photographische Elemente hergestellt, die ein negatives Cyanbild nach dem Silberfarbbleichverfahren ergeben :
Element A: Auf einen transparenten Polyesterträger werden folgende Schichten aufgetragen : eine Schicht, die pro m² 1,6,g Gelatine, 0,135 g blaugrünen Farbstoff der Formel (I) gemäss Beispiel 1,
0,05 mg rote, kolloidale Goldteilchen als Entwicklungskeime und 40 mg 2-Amino-4-hydroxy-6-(4-methylmorpholinium)-1,3,5-triazintetrafluoroborat als Härter enthält ;
eine Schicht, die pro m² 1 g Gelatine, 0,5 g Verbindung der Formel (100) und 20 mg besagten Härters enthält, und
eine Schicht, die pro m² 1,8 g Gelatine, 0,4 g Silber als rotempfindliche Silberchlorobromidemulsion mit 25 Mol% Silberchlorid und einer mittleren Teilchengrösse von 0,3 µm, und 40 mg besagten Härters enthält.
Element B wird wie Element A hergestellt, jedoch ohne Bleichhemmer in der zweiten Schicht.
Element C wird wie Element A hergestellt, jedoch ohne die zweite Schicht.
Element D wird wie Element C hergestellt, in der dritten Schicht sind jedoch 1 g/m² der Verbindung der Formel (100) enthalten.

Proben der Elemente A bis D werden in einem Sensitometer mit rotem Licht belichtet und anschliessend wie folgt verarbeitet:
1. Silberentwicklung während 3 Minuten bei 30 °C im Bad 1 gemäss Beispiel 1.
Es entsteht ein negatives Silberbild in der dritten Schicht und durch Silberkomplexdiffusion und Silberabscheidung an den Entwicklungskeimen ein positives Silberbild in der ersten Schicht.
2. Wässern während 1 Minute.
3. Gleichzeitige Farbstoff- und Silberbleichung während 3 Minuten bei 30 °C im Bad 3 gemäss Beispiel 1.
4. Wässern während 1 Minute.
5. Fixieren während 3 Minuten bei 30 °C im Bad 5 gemäss Beispiel 1.
6. Wässern während 4 Minuten und trocknen der Elemente.

Alle vier Elemente ergeben ein negatives, d. h. zum Belichtungskeil gegenläufiges Farbbild. Misst man darin die maximale Farbstoffdichte, so erhält man die folgenden Werte :

Vergleicht man die Maximaldichten der vier Elemente mit der Maximaldichte von entsprechenden Proben, die direkt nach der Entwicklung fixiert werden (100 %), so ergibt sich für A bis D demgegenüber folgender Farbstoffverlust :

### Beispiel 3

Es werden drei weitere Materialien A, B und C hergestellt, die für die Herstellung positiver Aufsichtskopien nach dem Silberfarbbleichverfahren geeignet sind :
Auf einen weissopaken Träger werden in der angegebenen Reihenfolge die folgenden Schichten aufgetragen :
   1. Ein rotempfindliches Schichtenpaar, bestehend aus einer Silberhalogenidemulsionsschicht, die 2 g Gelatine, 0,16 g Silber als Silberbromojodid und 0,15 g des blaugrünen Farbstoffs der Formel (I) und einer von Bildfarbstoff freien Silberhalogenidemulsionsschicht die 2 g Gelatine und 0,30 g Silber als Silberbromojodidemulsion pro m² Schichtträgerfläche enthält ;
   2. Eine Gelatinezwischenschicht (Z1) ;
   3. Ein grünempflindliches Schichtenpaar, bestehend aus einer Silberhalogenidemulsionsschicht. die 2,5 g Gelatine, 0,17 g Silber als Silberbromojodid und 0,18 g des Magentafarbstoffs der Formel und einer von Bildfarbstoff freien Silberhalogenidemulsionsschicht, die 2 g Gelatine und 0,30 g Silber als Silberbromojodid pro m² Schichtträgerfläche enthält ;
   4. Eine zweite Gelatinezwischenschicht (Z2) aus 4 g Gelatine und 10 mg Kolloidsilber pro m² Schichtträgerfläche ;
   5. Ein blauempfindliches Schichtenpaar, bestehend aus einer Silberhalogenidemulsionsschicht, die 3 g Gelatine und 0,45 g Silber als Silberbromid und 0,14 g des gelben Farbstoffs der Formel und einer Bildfarbstoff freien Silberhalogenidemulsionsschicht, die 2 g Gelatine und 0,36 g Silber als Silberbromid pro m² Schichtträgerfläche enthält.
   6. Eine Gelatineschutzschicht aus 1,5 g Gelatine und 0,4 g des Härtungsmittels 2-Amino-4-hydroxy-6-(4-methyl-morpholinium)-1,3.5-triazintetrafluoroborat pro m² Schichtträgerfläche enthält.

Material A wird hergestellt mit einer Gelatinezwischenschicht (Z1), die 4g Gelatine pro m² Schichtträgerfläche enthält.

Material B wird hergestellt mit einer Gelatinezwischenschicht (Z1), die 1 g Gelatine pro m² Schichtträgerfläche enthält.

Material C wird hergestellt mit einer Gelatinezwischenschicht (Z1), bestehend aus 1 g Gelatine und 0,3 g einer feinteiligen Dispersion der Verbindung der Formel (100) pro m² Schichtträgerfläche.

Die Materialien A, B und C werden in einem Sensitometer mit rotem Licht belichtet und wie in Beispiel 2 verarbeitet. Man erhält Farbkeile, deren Farbe von Rot nach Schwarz verläuft. Misst man die Farbdichten der Keile mit einem Densitometer und berechnet daraus die analytischen Farbdichten der drei Farbkanäle, so erhält man die in den Abbildungen 1 bis 3 wiedergegebenen Farbkurven. (Die Farbdichten sind in « Unity neutral normalized analytical densities UNNAD, vgl. A.J. Sant, Phot. Sci. Eng. 14.356 (1970) angegeben).

Man sieht deutlich, dass im Material A die Zwischenschicht (Z1) gerade dick genug ist, um eine Ausbleichung des Magentafarbstoffs zu verhindern. Material B (Figur 2) mit dünner Gelatinezwischenschicht (Z1) zeigt etwa 30 % Farbstoffverlust in der Magentaschicht, was einer sehr deutlich sichtbaren Farbverschiebung entspricht.

Material C (Figur 3) dagegen zeigt trotz gleich dünner Zwischenschicht (Z1) wie im Material B keinerlei Farbstoffverlust in der Magentaschicht.

## Patentansprüche

1. Photographisches Silberfarbbleichmaterial, das in mindestens einer Schicht mindestens eine Verbindung der Formel enthält, worin R ein Rest der Formel ist worin
Q―CO₂R₄ oder -CONR4R5 ist, worin
R₄ Alkyl mit 1 bis 20 Kohlenstoffatomen, welches unsubstituiert oder substituiert ist mit ―OR₆, worin R₆ Cycloalkyl mit 3 bis 12 Kohlenstoffatomen, Alkenyl mit 3 bis 20 Kohlenstoffatomen, Aryl mit 6 bis 10 Kohlenstoffatomen, welches unsubstituiert oder substituiert ist mit 1 oder 2 Alkylgruppen mit je 1 bis 4 Kohlenstoffatomen, oder Aralkyl mit 7 bis 13 Kohlenstoffatomen ist : und welches gegebenenfalls 1 bis 5 Sauerstoffatome enthält, oder R₄ Alkenyl mit 3 bis 20 Kohlenstoffatomen, Cycloalkyl mit 3 bis 12 Kohlenstoffatomen, Aryl mit 6 bis 10 Kohlenstoffatomen, welches unsubstituiert oder substituiert ist mit Alkyl mit 1 bis 4 Kohlenstoffatomen, Aralkyl mit 7 bis 13 Kohlenstoffatomen, ein heterocyclischer Ring, der ein Sauerstoff- oder Stickstoffatom enthält und der unsubstituiert oder substituiert mit 1, 2, 3 oder 4 Alkylgruppen mit je 1 bis 4 Kohlenstoffatomen ist, oder Methyl substituiert durch einen 5- oder 6- gliedrigen heterocyclischen Ring, der ein Sauerstoffatom enthält und der unsubstituiert oder substituiert ist mit 1 oder 2 Alkylgruppen mit je 1 bis 4 Kohlenstoffatomen, bedeutet,
R₅ Wasserstoff oder Alkyl mit 1 bis 20 Kohlenstoffatomen bedeutet, oder
R₄ und Rₛ zusammen mit dem Stickstoffatomen, an das sie gebunden sind, einen 5- oder 6- gliedrigen Ring bilden, der unsubstituiert oder substituiert ist mit 1 oder 2 Alkylgruppen mit je 1 bis 4 Kohlenstoffatomen,
oder Q -OX ist, worin X R₅ oder -COR7 ist, worin R₅ die angegebene Bedeutung hat, und R₇ Alkyl mit 1 bis 20 Kohlenstoffatomen, Alkenyl mit 3 bis 20 Kohlenstoffatomen, Cycloalkyl mit 3 bis 12 Kohlenstoffatomen, Aralkyl mit 7 bis 13 Kohlenstoffatomen oder Aryl mit 6 bis 10 Kohlenstoffatomen bedeutet, welches unsubstituiert oder substituiert ist mit 1 oder 2 Alkylgruppen mit je 1 bis 4 Kohlenstoffatomen, oder Q ―NR₈R₉ ist, worin
R₈ Wasserstoff oder Alkyl mit 1 bis 4 Kohlenstoffatomen und Rg Wasserstoff. Alkyl mit 1 bis 4 Kohlenstoffatomen, -COR₇, worin R₇ die angegebene Bedeutung hat, bedeutet, oder
R₈ und Rg zusammen mit dem Stickstoffatom, an das sie gebunden sind, einen 5- oder 6-gliedrigen Ring bilden, der unsubstituiert oder substituiert ist mit 1 oder 2 Alkylgruppen mit je 1 bis 4 Kohlenstoffatomen,
oder Q ―P(O)(OR₁₀)([O]ₓR₁₁) ist, worin
x 0 oder 1 ist, und wenn x 1 ist, R,ₒ und R,₁ unabhängig voneinander Wasserstoff oder Alkyl mit 1 bis 20 Kohlenstoffatomen sind, oder
R₁₀ und R₁₁ eine Alkylengruppe mit 2 oder 3 Kohlenstoffatomen bilden, die unsubstituiert oder substituiert ist mit einer oder mehreren Alkylgruppen mit je 1 bis 20 Kohlenstoffatomen, oder wenn x 0 ist,
R₁₀ Wasserstoff oder Alkyl mit 1 bis 20 Kohlenstoffatomen und R₁₁ unverzweigtes Alkyl mit 1 bis 5 Kohlenstoffatomen bedeutet,
oder Q ―SO₂R₁₂ ist, worin R₁₂ Hydroxyl, Chlor oder ―NR₅R₇ ist, worin R₅ und R₇ die angegebenen Bedeutungen haben, wobei R₁ ein Rest der Formel (2) ist, wenn R₁₂ Hydroxyl ist, oder Q Cyano ist,
R₂ und R₃ unabhängig voneinander Alkyl mit 1 bis 5 Kohlenstoffatomen sind, und, wenn Q ―CO₂R₄ ist, entweder R₂ oder R₃ gegebenenfalls mit -C0₂R₄ substituiert ist, oder R₂ und R₃ können zusammen mit dem Rest der Formel ―CₙH_{2n+1―k} einen Cycloalkylrest mit 5 bis 12 Kohlenstoffatomen bilden, der mit 1 oder 2 Gruppen der Formel ―CO₂R₄ substituiert ist, worin R₄ die angegebene Bedeutung hat,
R₁ Alkyl mit 1 bis 8 Kohlenstoffatomen oder ein Rest der Formel (2) ist,
p 1 oder 2, q 0 oder 1, wobei p + q 1 oder 2 sein muss, n 1 bis 20 und k 1 oder 2 ist, oder ein Salz der Verbindung der Formel (1) enthält.

2. Material nach Anspruch 1, dadurch gekennzeichnet, dass in der Verbindung der Formel (1) R die 2-, und R₁ die 5-Stellung besetzt.

3. Material nach Anspruch 1, dadurch gekennzeichnet, dass in der Verbindung der Formel (1) R₁ ein Rest der Formel ist, worin A Alkyl mit 1 bis 10 Kohlenstoffatomen ist.

4. Material nach Anspruch 3, dadurch gekennzeichnet, dass R, t-Butyl ist.

5. Material nach Anspruch 1, dadurch gekennzeichnet, dass in der Verbindung der Formel (1) R ein Rest der Formel (2) ist, worin Q -C0₂R₄, ―OCOR₇ oder Cyano ist, worin R₄ und R₇ die in Anspruch 1 angegebenen Bedeutungen haben und R₁, R₂, R₃, p, q, k und n die in Anspruch 1 angegebenen Bedeutungen haben.

6. Material nach Anspruch 5, dadurch gekennzeichnet, dass in der Verbindung der Formel (1) R ein Rest der Formel (2) ist, worin Q ―CO₂R₄, worin R₄ Alkyl mit 1 bis 12 Kohlenstoffatomen, welches unsubstituiert oder substituiert ist mit Cycloalkyloxy mit 3 bis 12 Kohlenstoffatomen oder Aryloxy mit 6 bis 10 Kohlenstoffatomen ; Cycloalkyl mit 3 bis 12 Kohlenstoffatomen, Aryl mit 6 bis 10 Kohlenstoffatomen, Aralkyl mit 7 bis 13 Kohlenstoffatomen oder Methyl substituiert mit einen 5- oder 6-gliedrigen heterocyclischen Ring, der ein Sauerstoffatom enthält und unsubstituiert ist, bedeutet, oder Q ―OCOR₇ ist, worin R₇ Alkyl mit 1 bis 20 Kohlenstoffatomen, Cycloalkyl mit 3 bis 12 Kohlenstoffatomen, Aralkyl mit 7 bis 13 Kohlenstoffatomen oder unsubstituiertes Aryl mit 6 bis 10 Kohlenstoffatomen bedeutet,
R₁ ein Rest der Formel (2) ist, worin Q die angegebene Bedeutung hat,
R₂ und R₃ unabhängig voneinander Alkyl mit 1 bis 5 Kohlenstoffatomen sind und
p, q, k und n die in Anspruch 5 angegebene Bedeutung haben.

7. Material nach Anspruch 6, dadurch gekennzeichnet, dass die Verbindung der Formel entspricht, worin R ein Rest der Formel (2) ist, worin Q -CO2R4, worin R₄ Alkyl mit 1 bis 8 Kohlenstoffatomen oder Cycloalkyl mit 5 bis 8 Kohlenstoffatomen ist, oder―OCOR₇, worin R₇ Alkyl mit 1 bis 4 Kohlenstoffatomen ist, R, ein Rest der Formel (2) ist, worin Q die angegebene Bedeutung hat, R₂ und R₃ jeweils Methyl sind, p, q und k jeweils 1 sind und n 1 bis 10 ist.

8. Material nach Anspruch 1, dadurch gekennzeichnet, dass die Verbindung der Formel entspricht, worin R ein Rest der Formel (2) ist, worin Q ―CO₂R₄, worin R₄ Alkyl mit 1 bis 10 Kohlenstoffatomen, Cyclohexyl oder ist, oder ―OCOR₇, worin R₇ Methyl oder Phenyl ist, oder Alkoxy mit 1 bis 10 Kohlenstoffatomen oder Hydroxyl ist, R, t-Butyl oder ein Rest der Formel (2) ist, worin Q die angegebene Bedeutung hat, R₂ und R₃ Methyl sind, p, q und k 1 sind und n 3 bis 7 ist.

9. Material nach Anspruch 1, dadurch gekennzeichnet, dass die Verbindung der Formel (1) in einer Schicht zwischen einer Silberhalogenidemulsionsschicht und einer ihr zugeordneten Farbstoff enthaltenden Schicht vorliegt.

10. Material nach Anspruch 1, dadurch gekennzeichnet, dass die Verbindung der Formel (1) in der Silberhalogenidemulsionsschicht vorliegt.

11. Material nach Anspruch 1, dadurch gekennzeichnet, dass die Verbindung der Formel (1) zu 0,01 bis 5 g/m² in einer Schicht vorliegt.

12. Verfahren zur Herstellung des photographischen Silberfarbbleichmaterials nach Anspruch 1, dadurch gekennzeichnet, dass man in mindestens eine Schicht. des Materials mindestens eine Verbindung der Formel (1) einarbeitet.

13. Verwendung der Verbindungen der Formel (1) als Bleichhemmer in Schichten photographischer Silberfarbbleichmaterialien.

14. Verfahren zur Herstellung eines photographischen Bildes, dadurch gekennzeichnet, dass ein Material gemäss Anspruch 1 verwendet wird.

15. Das mit dem photographischen Silberfarbbleichmaterial nach Anspruch 1 hergestellte photographische Bild.

## Claims

1. A photographic silver dye bleach material which, in at least one layer, contains at least one compound of the formula in which R is a radical of the formula in which
Q is -C0₂R₄ or -CONR4R5, in which
R₄ is alkyl having 1 to 20 carbon atoms, which is unsubstituted or is substituted by ―OR₆, in which R₆ is cycloalkyl having 3 to 12 carbon atoms, alkenyl having 3 to 20 carbon atoms, aryl having 6 to 10 carbon atoms, which is unsubstituted or is monosubstituted or disubstituted by alkyl groups having 1 to 4 carbon atoms each, or aralkyl having 7 to 13 carbon atoms, and which may contain 1 to 5 oxygen atoms, or R₄ is alkenyl having 3 to 20 carbon atoms, cycloalkyl having 3 to 12 carbon atoms, aryl having 6 to 10 carbon atoms, which is unsubstituted or is substituted by alkyl having 1 to 4 carbon atoms, or is aralkyl having 7 to 13 carbon atoms, a heterocyclic ring which contains an oxygen atom or a nitrogen atom and is unsubstituted or substituted by 1, 2, 3 or 4 alkyl groups having 1 to 4 carbon atoms each, or is methyl substituted by a 5-membered or 6-membered heterocyclic ring which contains an oxygen atom and is unsubstituted or is monosubstituted or disubstituted by alkyl groups having 1 to 4 carbon atoms each,
R₅ is hydrogen or alkyl having 1 to 20 carbon atoms or
R₄ and R₅, together with the nitrogen atom to which they are linked, form a 5-membered or 6- membered ring which is unsubstituted or is monosubstituted or disubstituted by alkyl groups having 1 to 4 carbon atoms each,
or Q is -OX, in which X is Rₛ or―COR₇, in which R₅ is as defined and R₇ is alkyl having 1 to 20 carbon atoms, alkenyl having 3 to 20 carbon atoms, cycloalkyl having 3 to 12 carbon atoms, aralkyl having 7 to 13 carbon atoms or aryl having 6 to 10 carbon atoms, which is unsubstituted or is monosubstituted or disubstituted by alkyl groups having 1 to 4 carbon atoms each,
or Q is ―NR₈R₉, in which
R₈ is hydrogen or alkyl having 1 to 4 carbon atoms and Rg is hydrogen, alkyl having 1 to 4 carbon atoms or ―COR₇, in which R₇ has the meaning given, or
R₈ and Rg, together with the nitrogen atom to which they are linked, form a 5-membered or 6- membered ring which is unsubstituted or is monosubstituted or disubstituted by alkyl groups having 1 to 4 carbon atoms each,
or Q is ―P(O)(OR₁₀)([O]ₓR₁₁), in which
x is 0 or 1, and, if x = 1, R₁₀ and R₁₁ independently of one another are hydrogen or alkyl having 1 to 20 carbon atoms, or
Rᵢₒ and R₁₁ form an alkylene group having 2 or 3 carbon atoms, which is unsubstituted or is monosubstituted or polysubstituted by alkyl groups having 1 to 20 carbon atoms each, or, if x = 0,
R₁₀ is hydrogen or alkyl having 1 to 20 carbon atoms and R₁₁ is unbranched alkyl having 1 to 5 carbon atoms,
or Q is ―SO₂R₁₂, in which R₁₂ is hydroxy, chlorine or ―NR₅R₇, in which R₅ and R₇ are as defined, R, being a radical of the formula (2) if R₁₂ is hydroxy,
or Q is cyano,
R₂ and R₃ independently of one another are alkyl having 1 to 5 carbon atoms and, if Q is ―CO₂R₄, R₂ or R₃ may be substituted by -C0₂R₄, or R₂ and R₃ can, together with the radical of the formula ―CₙH_{2n+1―k}, form a cycloalkyl radical having 5 to 12 carbon atoms, which is monosubstituted or disubstituted by groups of the formula ―CO₂R₄, in which R₄ is as defined,
R, is alkyl having 1 to 8 carbon atoms or a radical of the formula (2),
p is 1 or 2, q is 0 or 1, p + q having to be 1 or 2, n is 1 to 20 and k is 1 or 2,
or a salt of the compound of the formula (1).

2. A material according to Claim 1, wherein R in the compound of the formula (1) occupies the 2- position and R₁ occupies the 5-position.

3. A material according to Claim 1, wherein R₁ in the compound of the formula (1) is a radical of the formula in which A is alkyl having 1 to 10 carbon atoms.

4. A material according to Claim 3, wherein R, is t-butyl.

5. A material according to Claim 1, wherein R in the compound of the formula (1) is a radical of the formula (2), in which Q is ―CO₂R₄, ―OCOR₇ or cyano, R₄ and R₇ being as defined in claim 1 and R₁, R₂, R₃, p, q, k and n being as defined in claim 1.

6. A material according to Claim 5, wherein R in the compound of the formula (1) is a radical of the formula (2), in which Q is ―CO₂R₄, in which R₄ is alkyl having 1 to 12 carbon atoms, which is unsubstituted or is substituted by cycloalkyloxy having 3 to 12 carbon atoms or aryloxy having 6 to 10 carbon atoms, or is cycloalkyl having 3 to 12 carbon atoms, aryl having 6 to 10 carbon atoms, aralkyl having 7 to 13 carbon atoms or methyl substituted by a 5-membered or 6-membered heterocyclic ring which contains an oxygen atom and is unsubstituted, or Q is ―OCOR₇, in which R₇ is alkyl having 1 to 20 carbon atoms, cycloalkyl having 3 to 12 carbon atoms, aralkyl having 7 to 13 carbon atoms or unsubstituted aryl having 6 to 10 carbon atoms,
R, is a radical of the formula (2), in which Q is as defined,
R₂ and R₃ independently of one another are alkyl having 1 to 5 carbon atoms and
p, q, k and n are as defined in claims 5.

7. A material according to Claim 6, wherein the compound is of the formula in which R is a radical of the formula (2), in which Q is -C0₂R₄, in which R₄ is alkyl having 1 to 8 carbon atoms or cycloalkyl having 5 to 8 carbon atoms, or ―OCOR₇, in which R₇ is alkyl having 1 to 4 carbon atoms, R₁ is a radical of the formula (2), in which Q is as defined, R₂ and R₃ are each methyl and p, q and k are each 1 and n is 1 to 10.

8. A material according to Claim 1, wherein the compound is of the formula in which R is a radical of the formula (2), in which Q is -C0₂R₄, in which R₄ is alkyl having 1 to 10 carbon atoms, cyclohexyl or a radical of the formula or is -OCOR₇, in which R₇ is methyl or phenyl, or is alkoxy having 1 to 10 carbon atoms or hydroxyl, R₁ is t-butyl or a radical of the formula (2), in which Q is a defined, R₂ and R₃ are methyl, p, q and k are 1 and n is 3 to 7.

9. A material according to Claim 1, wherein the compound of the formula (1) is present in a layer between a silver halide emulsion layer and a dye-containing layer associated therewith.

10. A material according to Claim 1, wherein the compound of the formula (1) is present in the silver halide emulsion layer.

11. A material according to Claim 1, wherein the compound of the formula (1) is present in a layer in an amount of 0.01 to 5 g/m².

12. A process for the preparation of the photographic silver dye bleach material according to Claim 1, which comprises incorporating at least one compound of the formula (1) into at least one layer of the material.

13. The use of a compound of the formula (1) as a bleach inhibitor in layers of photographic silver dye bleach materials.

14. A process for the production of a photographic image, which comprises using a material according to Claim 1.

15. The photographic image produced with the silver photographic dye bleach material according to Claim 1.

## Revendications

1. Matériau photographique à blanchiment couleurs-argent, contenant dans au moins une couche au moins un composé de formule dans laquelle R est un reste de formule dans laquelle
Q est un groupement ―CO₂R₄ ou ―CONR₄R₅ dans lequel
R₄ est un groupe alkyle ayant de 1 à 20 atomes de carbone, lequel n'est pas substitué ou est substitué par -OR₆, R₆ étant un radical cycloalkyle ayant de 3 à 12 atomes de carbone, alcényle ayant de 3 à 20 atomes de carbone, aryle ayant de 6 à 10 atomes de carbone, lequel n'est pas substitué ou est substitué par un ou deux groupes alkyle ayant chacun de 1 à 4 atomes de carbone, ou un radical aralkyle ayant de 7 à 13 atomes de carbone ; et lequel contient éventuellement 1 à 5 atomes d'oxygène ; ou R₄ représente un radical alcényle ayant de 3 à 20 atomes de carbone, cycloalkyle ayant de 3 à 12 atomes de carbone, aryle ayant de 6 à 10 atomes de carbone, lequel n'est pas substitué ou est substitué par un groupe alkyle ayant de 1 à 4 atomes de carbone, aralkyle ayant de 7 à 13 atomes de carbone ; un noyau hétérocyclique qui contient un atome d'oxygène ou un atome d'azote et qui n'est pas substitué ou est substitué par 1, 2, 3 ou 4 groupes alkyle ayant chacun de 1 à 4 atomes de carbone, ou un radical méthyle substitué par un noyau hétérocyclique à 5 ou 6 chaînons qui contient un atome d'oxygène et qui n'est pas substitué ou est substitué par un ou deux groupes alkyle ayant chacun de 1 à 4 atomes de carbone ;
R₅ représente un atome d'hydrogène ou un groupe alkyle ayant de 1 à 20 atomes de carbone, ou
R₄ et R₅ forment, conjointement avec l'atome d'azote auquel ils sont liés, un cycle à 5 ou 6 chaînons qui n'est pas substitué ou qui est substitué par 1 ou 2 groupes alkyle ayant chacun de 1 à 4 atomes de carbone ;
ou Q est un groupement -OX dans lequel X est R₅ ou ―COR₇, R₅ ayant la signification donnée, et R₇ représentant un radical alkyle ayant de 1 à 20 atomes de carbone, alcényle ayant de 3 à 20 atomes de carbone, cycloalkyle ayant de 3 à 12 atomes de carbone, aralkyle ayant de 7 à 13 atomes de carbone ou aryle ayant de 6 à 10 atomes de carbone, lequel n'est pas substitué ou est substitué par 1 ou 2 groupes alkyle ayant chacun de 1 à 4 atomes de carbone, ou
Q est un groupement ―NR₈R₉ dans lequel
R₈ représente un atome d'hydrogène ou un groupe alkyle ayant de 1 à 4 atomes de carbone et R₉ représente un atome d'hydrogène ou un groupe alkyle ayant de 1 à 4 atomes de carbone, ―COR₇, R₇ ayant la signification donnée ; ou
R₈ et Rg forment, conjointement avec l'atome d'azote auquel ils sont liés, un cycle à 5 ou 6 chaînons qui n'est pas substitué ou qui est substitué par 1 ou 2 groupes alkyle ayant chacun de 1 à 4 atomes de carbone ;
ou Q est un groupement ―P(O)(OR₁₀)([O]ₓR₁₁), dans lequel
x vaut 0 ou 1, et lorsque x vaut 1, R₁₀ et R₁₁ sont, indépendamment l'un de l'autre, un atome d'hydrogène ou un groupe alkyle ayant de 1 à 20 atomes de carbone, ou
R₁₀ et R₁₁ forment un radical alkylène ayant 2 ou 3 atomes de carbone, qui n'est pas substitué ou qui est substitué par un ou plusieurs groupes alkyle ayant chacun de 1 à 20 atomes de carbone, ou lorsque x vaut 0,
R₁₀ représente un atome d'hydrogène ou un groupe alkyle ayant de 1 à 20 atomes de carbone, et R₁₁ représente un groupe alkyle non ramifié ayant de 1 à 5 atomes de carbone ;
ou Q est un groupement ―SO₂R₁₂ dans lequel R₁₂ est un atome de chlore ou un groupe hydroxyle ou ―NR₅R₇, dans lequel R₅ et R₇ ont les significations données, R₁ étant un reste de formule (2) lorsque R₁₂ est le groupe hydroxyle ;
ou Q est le groupe cyano ;
R₂ et R₃ sont, indépendamment l'un de l'autre, un groupe alkyle ayant de 1 à 5 atomes de carbone, et lorsque Q est un ―CO₂R₄, soit R₂ soit R₃ est éventuellement substitué par -C0₂R₄, ou R₂ et R₃ peuvent former conjointement avec le reste de formule ―CₙH_{2n+1―k} un radical cycloalkyle ayant de 5 à 12 atomes de carbone, qui est substitué par 1 ou 2 groupes de formule ―CO₂R₄, dans laquelle R₄ a la signification donnée ;
R₁ est un groupe alkyle ayant de 1 à 8 atomes de carbone, ou un reste de formule (2) ;
p vaut 1 ou 2 ; q vaut 0 ou 1 ; p+q devant valoir 1 ou 2 ; n vaut de 1 à 20 ; et k vaut 1 ou 2 ; ou un sel du composé de formule (1).

2. Matériau selon la revendication 1, caractérisé par le fait que dans le composé de formule (1), R occupe la position 2 et R₁ la position 5.

3. Matériau selon la revendication 1, caractérisé par le fait que dans le composé de formule (1), R₁ est un reste de formule dans laquelle A est un groupe Alkyle ayant de 1 à 10 atomes de carbone.

4. Matériau selon la revendication 3, caractérisé par le fait que R₁ est le groupe tert-butyle.

5. Matériau selon la revendication 1, caractérisé par le fait que dans le composé de formule (1), R est un reste de formule (2), Q est un groupe -C0₂R₄, ―OCOR₇ ou cyano, dans lequel R₄ et R₇ ont les significations données dans la revendication 1, et R₁, R₂, R₃, p, q, k et n ont les significations données dans la revendication 1.

6. Matériau selon la revendication 5, caractérisé par le fait que dans le composé de formule (1), R est un reste de formule (2), dans lequel Q représente un groupe -C02R4 dans lequel R₄ est un radical alkyle ayant de 1 à 12 atomes de carbone qui n'est pas substitué ou qui est substitué par un groupe cycloalkyloxy ayant de 3 à 12 atomes de carbone ou aryloxy ayant de 6 à 10 atomes de carbone ; un radical cycloalkyle ayant de 3 à 12 atomes de carbone, aryle ayant de 6 à 10 atomes de carbone, aralkyle ayant de 7 à 13 atomes de carbone, ou un groupe méthyle substitué par un noyau hétérocyclique à 5 ou 6 chaînons qui contient un atome d'oxygène et qui n'est pas substitué ; ou Q est un groupe ―OCOR₇ dans lequel R₇ est un radical alkyle ayant de 1 à 20 atomes de carbone, cycloalkyle ayant de 3 à 12 atomes de carbone, aralkyle ayant de 7 à 13 atomes de carbone, ou aryle non substitué ayant de 6 à 10 atomes de carbone ;
R₁ est un reste de formule (2) dans lequel Q a la signification donnée ;
R₂ et R₃ sont indépendamment l'un de l'autre un groupe alkyle de 1 à 5 atomes de carbone ; et p, q, k et n ont les significations données dans la revendication 5.

7. Matériau selon la revendication 6, caractérisé par le fait que le composé correspond à la formule dans laquelle R est un reste de formule (2), dans lequel Q est un groupe -C02R4 dans lequel R₄ est un radical alkyle ayant de 1 à 8 atomes de carbone ou cycloalkyle ayant de 5 à 8 atomes de carbone, ou -OCOR₇ dans lequel R₇ est un groupe alkyle ayant de 1 à 4 atomes de carbone ; Rᵢ est un reste de formule (2) dans lequel Q a la signification donnée, R₂ et R₃ sont chacun le groupe méthyle, p, q et k valent chacun 1, et n vaut de 1 à 10.

8. Matériau selon la revendication 1, caractérisé par le fait que le composé correspond à la formule dans laquelle R est un reste de formule (2), dans lequel Q est un groupe -c0₂R₄ dans lequel R₄ est un radical alkyle ayant de 1 à 10 atomes de carbone, cyclohexyle ou ou un groupe -OCOR₇ dans lequel R₇ est le groupe méthyle ou phényle, ou un radical alcoxy ayant de 1 à 10 atomes de carbone, ou le groupe hydroxyle ; R₁ est le groupe tert-butyle ou un reste de formule (2) dans lequel Q a la signification donnée ; R₂ et R₃ sont des groupes méthyle ; p, q et k valent 1 et n vaut de 3 à 7.

9. Matériau selon la revendication 1, caractérisé par le fait que le composé de formule (1) se trouve dans une couche située entre une couche d'émulsion à halogénure d'argent et une couche contenant un colorant affecté à celle-ci.

10. Matériau selon la revendication 1, caractérisé par le fait que le composé de formule (1) se trouve dans la couche d'émulsion à halogénure d'argent.

11. Matériau selon la revendication, caractérisé par le fait que le composé de formule (1) se trouve dans une couche à raison de 0,01 à 5 g/m².

12. Procédé pour la préparation du matériau photographique à blanchiment couleurs-argent selon la revendication 1, caractérisé par le fait que l'on incorpore au moins un composé de formule (1) dans au moins une couche du matériau.

13. Utilisation des composés de formule (1) en tant qu'inhibiteurs de blanchiment dans des couches de matériaux photographiques à blanchiment couleurs-argent.

14. Procédé pour l'obtention d'une image photographique, caractérisé par le fait que l'on utilise un matériau selon la revendication 1.

15. L'image photographique obtenue avec le matériau photographique à blanchiment couleurs-argent selon la revendication 1.
